# EUROPÄISCHE PATENTSCHRIFT

(11) **EP 2 313 200 B1**
(45) Veröffentlichungstag und Bekanntmachung des Hinweises auf die Patenterteilung: **27.06.2012**
(21) Anmeldenummer: 09780763.0
(22) Anmeldetag: 17.07.2009
(51) Int. Cl.: B03C 1/01, H01F 1/44

(54) **ANORGANISCHE PARTIKEL MIT EINER DURCH TEMPERATUR HYDROPHIL/HYDROPHOB SCHALTBAREN ORGANISCHEN BESCHICHTUNG**
INORGANIC PARTICLES COMPRISING AN ORGANIC COATING THAT CAN BE HYDROPHILICALLY/HYDROPHOBICALLY TEMPERATURE CONTROLLED
PARTICULES INORGANIQUES COMPORTANT UN REVÊTEMENT ORGANIQUE POUVANT ÊTRE COMMUTÉ HYDROPHILE/HYDROPHOBE SOUS L'EFFET DE LA TEMPÉRATURE

(30) Priorität: 18.07.2008 EP 08160685
(43) Veröffentlichungstag der Anmeldung: 27.04.2011
(73) Patentinhaber: BASF SE, 67056 Ludwigshafen (DE); SIEMENS AKTIENGESELLSCHAFT, 80333 München (DE)
(72) Erfinder: DOMKE, Imme, 68165 Mannheim (DE); MICHAILOVSKI, Alexej, 68165 Mannheim (DE); MRONGA, Norbert, 69221 Dossenheim (DE); HIBST, Hartmut, 69198 Schriesheim (DE); TROPSCH, Jürgen, 67354 Römerberg (DE); STUTZ, Susanne, 69469 Weinheim (DE)
(74) Vertreter: Féaux de Lacroix, Stefan
(86) Internationale Anmeldenummer: PCT/EP2009/059215
(87) Internationale Veröffentlichungsnummer: WO 2010/007157

(56) Entgegenhaltungen:
- EP-A- 1 316 599
- WO-A-2005/076938
- DE-A1- 19 516 323
- LOUAI A ET AL: "Effect of additives on solution properties of ethylene oxide-propylene oxide statistical copolymers" POLYMER, ELSEVIER SCIENCE PUBLISHERS B.V, GB, Bd. 32, Nr. 4, 1. Januar 1991 (1991-01-01), Seiten 713-720, XP024118887 ISSN: 0032-3861 [gefunden am 1991-01-01]

## Beschreibung

Die vorliegende Erfindung betrifft ein Verfahren zur Abtrennung wenigstens eines ersten Stoffes aus einer Mischung enthaltend diesen einen ersten Stoff und wenigstens einen zweiten Stoff, wobei das aufzutrennende Gemisch zunächst mit wenigstens einem selektiven Hydrophobierungsmittel in Kontakt gebracht wird, so dass sich aus dem wenigstens einen Hydrophobierungsmittel und dem wenigstens einen ersten Stoff ein Addukt bildet, dieses Addukt dann mit wenigstens einem an der Oberfläche mit wenigstens einer polymeren Verbindung, die eine LCST (Lower Critical Solution Temperature) aufweist, funktionalisierten Magnetpartikel bei einer Temperatur in Kontakt gebracht wird, bei der die polymere Verbindung hydrophoben Charakter aufweist, so dass das Addukt und der wenigstens eine funktionalisierte Magnetpartikel agglomerieren, dieses Agglomerat durch Anlegen eines magnetischen Feldes abgetrennt wird, und das Agglomerat abschließend gespalten wird, indem eine Temperatur eingestellt wird, bei der die polymere Verbindung hydrophilen Charakter aufweist.

"Hydrophob" bedeutet im Rahmen der vorliegenden Erfindung, dass die Oberfläche einer entsprechenden "hydrophoben Substanz" bzw. eine "hydrophobisierten Substanz" einen Kontaktwinkel von > 90° mit Wasser gegen Luft aufweist. "Hydrophil" bedeutet im Rahmen der vorliegenden Erfindung, dass die Oberfläche einer entsprechenden "hydrophilen Substanz" einen Kontaktwinkel von < 90° mit Wasser gegen Luft aufweist.

Mit dem erfindungsgemäßen Verfahren können Stoffgemische, beispielsweise Erze, getrennt werden, indem die abzutrennenden Stoffe, beispielsweise sulfidische Verbindungen, mit einem selektiven Hydrophobierungsmittel behandelt werden, um sie an der Oberfläche zu hydrophobisieren. Diese hydrophobisierten Stoffe können dann mit Hilfe von Magnetpartikeln abgetrennt werden, die an der Oberfläche mit einer polymeren Verbindung, die eine LCST aufweist, funktionalisiert sind. Diese polymeren Verbindungen weisen oberhalb der LCST hydrophoben Charakter und unterhalb der LCST hydrophilen Charakter auf, oder umgekehrt. Erhitzt man diese polymeren Verbindungen bzw. Magnetpartikel, die an der Oberfläche mit diesen polymeren Verbindungen funktionalisiert sind, erfolgt bei der LCST ein Wechsel des hydrophilen Charakters der polymeren Verbindung zu hydrophobem Charakter, oder umgekehrt ein Wechsel von hydrophobem Charakter zu hydrophilen Charakter. Bringt man daher den hydrophobisierten Stoff und den schaltbar funktionalisierten Magnetpartikel bei einer Temperatur zusammen, bei der die polymere Verbindung hydrophoben Charakter aufweist, erfolgt die Bildung eines Agglomerates aus funktionalisiertem Magnetpartikel und hydrophobisiertem Stoff. Dieses Agglomerat kann dann durch Anlegen eines magnetischen Feldes abgetrennt werden. Eine anschließende Spaltung des Agglomerates kann erfolgen, indem es auf eine Temperatur gebracht wird, bei der die polymere Verbindung hydrophilen Charakter aufweist, so dass keine hydrophoben Wechselwirkungen zwischen funktionalisiertem Magnetpartikel und hydrophobisiertem Stoff mehr möglich sind.

Die vorliegende Erfindung betrifft insbesondere ein Verfahren zur Anreicherung von Werterzen in Gegenwart der Gangart.

Verfahren zum Abtrennen von Werterzen aus Mischungen enthaltend diese mit Hilfe magnetischer Partikel sind aus dem Stand der Technik bereits bekannt.

WO 02/0066168 A1 betrifft ein Verfahren zur Abtrennung von Werterzen aus Mischungen enthaltend diese, in dem Suspensionen oder Aufschlämmungen dieser Mischungen mit Partikeln, welche magnetisch und/oder schwimmfähig in wässrigen Lösungen sind, behandelt werden. Nach Zugabe der magnetischen und/oder schwimmfähigen Partikel wird ein Magnetfeld angelegt, so dass die Agglomerate von der Mischung abgetrennt werden. Der Grad der Anbindung der magnetischen Partikel an die Werterze und die Stärke der Bindung ist jedoch nicht ausreichend, um das Verfahren mit genügend hoher Ausbeute und Effektivität durchzuführen.

US 4,657,666 offenbart ein Verfahren zur Anreicherung von Werterzen, wobei das in der Gangart vorliegende Werterz mit magnetischen Partikeln umgesetzt wird, wodurch sich aufgrund der hydrophoben Wechselwirkungen Agglomerate bilden. Die magnetischen Partikel werden durch Behandlung mit hydrophoben Verbindungen auf der Oberfläche hydrophobiert, so dass eine Anbindung an das Werterz erfolgt. Die Agglomerate werden dann durch ein magnetisches Feld von der Mischung abgetrennt. Das genannte Dokument offenbart auch, dass die Werterze mit einer oberflächenaktivierenden Lösung von 1 % Natrium-ethylxanthogenat behandelt werden, bevor das magnetische Teilchen zugefügt wird. Eine Trennung von Werterz und Magnetpartikel erfolgt bei diesem Verfahren durch das Zerstören der oberflächenaktivierenden Substanz, die in Form der oberflächenaktivierenden Lösung auf das Werterz aufgebracht worden ist. Nachteilig an diesem Verfahren ist, dass ggf. eine oberflächenaktivierende Substanz zugesetzt wird, deren Abbauprodukte im Werterz zurückbleiben und ggf. weitere Verfahrensschritte stören können.

US 4,834,898 offenbart ein Verfahren zum Abtrennen nicht magnetischer Materialien durch Inkontaktbringen dieser mit magnetischen Reagenzien, welche mit zwei Schichten aus oberflächenaktiven Substanzen umhüllt sind. Die Anbindung der so modifizierten magnetischen Reagenzien an die nicht magnetischen Materialien basiert auf einer Wechselwirkung der Beschichtung der Magnetpartikel mit den nicht magnetischen Materialien. Bei diesem Verfahren ist von Nachteil, dass die Magnetpartikel aufwendig mit zwei Schichten oberflächenaktiver Substanzen versehen werden müssen, um eine Ankopplung zu erzielen.

S. R. Gray, D. Landberg, N. B. Gray, Extractive Metallurgy Conference, Perth, 2 - 4 October 1991, Seiten 223 - 226 offenbart ein Verfahren zur Rückgewinnung von kleinen Goldpartikeln durch Inkontaktbringen der Partikel mit Magnetit. Vor dem Inkontaktbringen werden die Goldteilchen mit Kalium-amylxanthogenat behandelt. Ein Verfahren zum Abtrennen der Goldteilchen von wenigstens einem hydrophilen Stoff wird in diesem Dokument nicht offenbart.

Li et al., International Journal of Pharmacology (2006), 2(5), 513-519, offenbaren thermosensitive Polymere, die unterhalb der *Lower Critical Solution Temperature* (LCST) homogen in Lösung vorliegen, während sich bei Überschreiten dieser Temperatur eine heterogene zweiphasige Mischung bildet. Des Weiteren werden Anwendungen dieser Polymere zur gezielten Freisetzung von Medikamenten offenbart.

Crespy et al., Polymer International (2007), 56(12), 1461-1468, offenbaren ebenfalls Polymere, die abhängig von der Umgebungstemperatur hydrophiles oder hydrophobes Verhalten zeigen. Des Weiteren wird die Verwendung dieser Polymere in Textilien und zur gezielten Freisetzung von pharmazeutisch aktiven Substanzen offenbart.

EP 1 316 599 A offenbart ein Verfahren zur Herstellung von magnetischen Partikeln, auf deren Oberfläche Polymere mit einer UCST (Upper Critical Solution Temperature) vorliegen. Diese funktionalisierten Partikel können zur Reinigung, Detektion oder Konzentration von Nukleinsäuren oder Enzymen oder als Abtrennreagentien verwendet werden. Als Beispiele von Substanzen, die durch die magnetischen Partikel abgetrennt werden können, sind Avidin, avidinylierte Enzyme oder biotinylierte Enzyme genannt.

DE 195 16 323 A1 offenbart ein Verfahren zur Herstellung von magnetisierbaren Dispersionen und deren Verwendung. Gemäß Seite 4, ab Zeile 28 sind dies eisenhaltige Partikel, die an der Oberfläche mit verschiedenen Verbindungen funktionalisiert sind. Diese Verbindungen werden beispielsweise über eine Carbonsäurefunktionalität an den eisenhaltigen Partikel angebunden. Anschließend weisen die Verbindungen 2 bis 6 Einheiten Ethylenoxid auf. Das andere Ende der polymeren Verbindung weist entweder eine Hydroxy- oder eine Carbonsäuregruppe auf.

In keiner der genannten Schriften wird offenbart, dass Polymere, die eine LCST aufweisen, zur Stofftrennung eingesetzt werden können.

Aufgabe der vorliegenden Erfindung ist es, ein Verfahren bereitzustellen, durch das wenigstens ein erster Stoff aus Mischungen enthaltend diesen wenigstens einen ersten Stoff und wenigstens einen zweiten Stoff effizient abgetrennt werden kann. Des Weiteren ist es eine Aufgabe der vorliegenden Erfindung, ein Verfahren bereitzustellen, bei dem es möglich ist, das zwischenzeitlich gebildete Agglomerat aus Magnetpartikel und abzutrennendem ersten Stoff leicht und möglichst vollständig wieder spalten zu können. Des Weiteren sollte die Bindung zwischen abzutrennendem ersten Stoff und Magnetpartikel genügend stabil sein, um eine hohe Ausbeute an erstem Stoff bei der Abtrennung zu gewährleisten.

Die Aufgaben werden gelöst durch das erfindungsgemäße Verfahren zum Abtrennen wenigstens eines ersten Stoffes ausgewählt aus der Gruppe bestehend aus sulfidischen Erzen, oxidischen und/oder carbonathaltigen Erzen und Mischungen davon, oder Edelmetallen und deren Verbindungen aus einer Mischung enthaltend diesen wenigstens einen ersten Stoff und wenigstens einen zweiten Stoff, umfassend die folgenden Schritte:
(A) Inkontaktbringen der Mischung enthaltend den wenigstens einen ersten Stoff und wenigstens einen zweiten Stoff mit wenigstens einem selektiven Hydrophobierungsmittel in Gegenwart eines Suspendiermittels, so dass sich aus dem wenigstens einen Hydrophobierungsmittels und dem wenigstens einen ersten Stoff, nicht aber mit dem wenigstens einen zweiten Stoff, ein Addukt bildet,
(B) Inkontaktbringen des Adduktes aus Schritt (A) mit wenigstens einem Magnetpartikel, der an der Oberfläche mit wenigstens einer polymeren Verbindung funktionalisiert ist, die eine Übergangstemperatur LCST (Lower Critical Solution Temperature) aufweist, bei einer Temperatur, bei der die polymere Verbindung hydrophoben Charakter aufweist, so dass das Addukt aus Schritt (A) und der wenigstens eine funktionalisierte Magnetpartikel agglomerieren,
(C) gegebenenfalls Zugabe von weiterem Suspendiermittel zu der in Schritt (B) erhaltenen Mischung,
(D) Abtrennen des in der Suspension aus Schritt (B) oder (C) vorliegenden Agglomerates durch Anlegen einen magnetischen Feldes,
(E) Spalten des in Schritt (D) abgetrennten Agglomerates durch Einstellen einer Temperatur, bei der die polymere Verbindung hydrophilen Charakter aufweist, um den wenigstens einen ersten Stoff zu erhalten.

Der wenigstens eine erste Stoff und der wenigstens eine zweite Stoff können mit dem erfindungsgemäßen Verfahren voneinander getrennt werden, da erfindungsgemäß wenigstens ein zwischen hydrophob und hydrophil schaltbarer funktionalisierter Magnetpartikel unter Bedingungen zu der Mischung gegeben wird, unter denen sich aus dem wenigstens einen ersten hydrophobisierten Stoff und dem wenigstens einen funktionalisierten Magnetpartikel ein Agglomerat ausbildet, welches durch Anlegen eines Magnetfeldes abgetrennt werden kann.

Das erfindungsgemäße Verfahren dient im Allgemeinen zum Abtrennen wenigstens eines ersten Stoffes aus einer Mischung umfassend diesen wenigstens einen ersten Stoff und wenigstens einen zweiten Stoff. Neben diesen Komponenten kann die Mischung auch weitere Stoffe enthalten.

Der wenigstens eine abzutrennende erste Stoff ist bevorzugt eine Metallverbindung ausgewählt aus der Gruppe bestehend aus sulfidischen Erzen, oxidischen und/oder carbonathaltigen Erzen, beispielsweise Azurit [Cu₃(CO₃)₂(OH)₂], oder Malachit [Cu₂[(OH)₂|CO₃]]). Des Weiteren kann der wenigstens eine abzutrennende Stoff ausgewählt sein aus der Gruppe der Edelmetalle und deren Verbindungen, beispielsweise Au, Pt, Pd, Rh etc., bevorzugt im gediegenen Zustand.

Beispiele für erfindungsgemäß einsetzbare sulfidische Erze sind ausgewählt aus der Gruppe der sulfidischen Buntmetallerze, beispielsweise Kupfererze wie Covellit CuS, Chalkopyrit (Kupferkies) CuFeS₂, Bornit Cu₅FeS₄, Chalkozyt (Kupferglanz) Cu₂S oder Mischungen davon, Molybdänerze wie Molybdän(IV)-sulfid Molybdit MoS₂, Eisensulfide wie FeS/FeS₂, Nickelerze wie NiS, Bleierze wie PbS, Zinkerze wie ZnS oder Mischungen davon:

Der wenigstens eine zweite Stoff ist bevorzugt ausgewählt aus der Gruppe bestehend aus oxidischen Metall- und Halbmetallverbindungen, hydroxidischen Metall- und Halbmetallverbindungen und Mischungen davon, beispielsweise Siliziumdioxid SiO₂, Silikate, Alumosilikate, beispielsweise Feldspate (Ba, Ca, Na, K, NH₄)(Al, B, Si)₄O₈, beispielsweise Albit Na(Si₃Al)O₈ oder Anorthit (CaAl₂Si₂O₈), Olivine (Mg, Fe)₂SiO₄, Glimmer, beispielsweise Muskovit KAl₂[(OH,F)₂AlSi₃O₁₀], Granate (X₃Y₂(SiO₄)₃ mit X = Mg, Ca, Fe(II), Mn(II) und Y = Al, Fe(III), Cr(III), Ti(III), V(III)), FeO(OH), FeCO₃ und weitere verwandte Mineralien und Mischungen davon. Des Weiteren können in den erfindungsgemäß zu behandelnden Erzmischungen oxidische Verbindungen von Metallen und Halbmetallen, beispielsweise Borate oder andere Salze von Metallen und Halbmetallen, beispielsweise Phosphate, Sulfate oder Oxide/Hydroxide/Carbonate und weitere Salze, vorliegen, beispielsweise Azurit [Cu₃(CO₃)₂(OH)₂], Malachit [Cu₂[(OH)₂(Co₃)]]. Baryt (BaSO₄), Monazit ((Ce, La, Nd) [PO₄]).

In dem erfindungsgemäßen Verfahren werden bevorzugt unbehandelte Erzmischungen eingesetzt, welche aus Minenvorkommen gewonnen werden.

In einer bevorzugten Ausführungsform des erfindungsgemäßen Verfahrens liegt die Mischung enthaltend wenigstens einen ersten Stoff und wenigstens einen zweiten Stoff in Schritt (A) in Form von Partikeln mit einer Größe 100 nm bis 100 µm vor, siehe beispielsweise US 5,051,199. In einer bevorzugten Ausführungsform wird diese Partikelgröße durch Mahlen erhalten. Geeignete Verfahren und Vorrichtungen sind dem Fachmann bekannt, beispielsweise Nassmahlen in einer Kugelmühle.

In einer bevorzugten Ausführungsform des erfindungsgemäßen Verfahrens wird die Mischung enthaltend wenigstens einen ersten Stoff und wenigstens einen zweiten Stoff vor oder während Schritt (A) zu Partikeln mit einer Größe von 100 nm bis 500 µm, bevorzugt 100 nm bis 100 µm, vermahlen.

Bevorzugt einsetzbare Erzmischungen weisen einen möglichst hohen Gehalt an sulfidischen Mineralien auf. Eine typischerweise eingesetzte Erzmischung, die mit dem erfindungsgemäßen Verfahren getrennt werden kann, hat die folgende Zusammensetzung: ca. 30 Gew.-% SiO₂, ca. 10 Gew.-% Na(Si₃Al)O₈, ca. 3 Gew.-% Cu₂S, ca. 1 Gew.-% MoS₂, Rest Chrom-, Eisen-, Titan- und Magnesiumoxide.

Die einzelnen Schritte des erfindungsgemäßen Verfahrens werden im Folgenden detailliert beschrieben:

### Schritt (A):

Schritt (A) des erfindungsgemäßen Verfahrens umfasst das Inkontaktbringen der Mischung enthaltend den wenigstens einen ersten Stoff und wenigstens einen zweiten Stoff mit wenigstens einem selektiven Hydrophobierungsmittel in einem geeigneten Suspendiermittel, so dass sich aus dem wenigstens einen Hydrophobierungsmittels und dem wenigstens einen ersten Stoff, nicht aber mit dem wenigstens einen zweiten Stoff, ein Addukt bildet.

Der erste Schritt des erfindungsgemäßen Verfahrens dient dazu, den wenigstens einen ersten Stoff an der Oberfläche zu hydrophobisieren, damit im folgenden Schritt (B) dieser mit dem wenigstens einen funktionalisierten Magnetpartikel agglomeriert.

Verfahren zum Hydrophobisieren der Oberfläche des wenigstens einen ersten Stoffes sind dem Fachmann bekannt.

Im Rahmen der vorliegenden Erfindung bedeutet "Hydrophobierungsmittel" eine Substanz, die in der Lage ist, die Oberfläche des wenigstens einen ersten Stoffes in Anwesenheit der anderen Teilchen, die nicht abgetrennt werden sollen, zu hydrophobisieren, d. h. so zu modifizieren, dass die Oberfläche des hydrophobisierten wenigstens einen ersten Stoffes einen Kontaktwinkel von > 90° mit Wasser gegen Luft aufweist.

"Selektiv" bedeutet im Rahmen der vorliegenden Erfindung, dass der Verteilungskoeffizient des Hydrophobierungsmittel zwischen der Oberfläche des wenigstens einen ersten Stoffes und der Oberfläche des wenigstens einen zweiten Stoffes, im Allgemeinen > 1, bevorzugt > 100, besonders bevorzugt > 10000, ist, d. h., dass sich das Hydrophobierungsmittel bevorzugt auf der Oberfläche des wenigstens einen ersten Stoffes, und nicht auf der Oberfläche des wenigstens einen zweiten Stoffes, anlagert.

Bevorzugt wird in dem erfindungsgemäßen Verfahren wenigstens ein Hydrophobierungsmittel der allgemeinen Formel (I)

A-(Z)ₓ (I)

eingesetzt, die an den wenigstens einen ersten Stoff anbindet, worin
- A: ausgewählt ist aus linearem oder verzweigtem C₃-C₃₀-Alkyl, C₃-C₃₀-Heteroalkyl, gegebenenfalls substituiertes C₆-C₃₀-Aryl , gegebenenfalls substituiertes C₆-C₃₀-Heteroalkyl, C₆-C₃₀-Aralkyl,
- Z: eine Gruppe ist, mit der die Verbindung der allgemeinen Formel (I) an den wenigstens einen ersten Stoff anbindet und
- x: 1, 2 oder 3 ist.

In einer besonders bevorzugten Ausführungsform ist A ein lineares oder verzweigtes C₆-C₁₆-Alkyl, beispielsweise 2-Propyl-heptyl. Erfindungsgemäß gegebenenfalls vorhandene Heteroatome sind ausgewählt aus N, O, P, S und Halogenen wie F, Cl, Br und I.

In einer weiteren besonders bevorzugten Ausführungsform ist Z ausgewählt aus der Gruppe bestehend aus anionischen Gruppen -(X)ₙ-PO3²⁻, -(X)ₙ-PO₂S²⁻, -(X)ₙ-POS₂²⁻, -(X)ₙ-PS₃²⁻, Dithiophosphinat [-(X)ₙ]₂PS₂⁻, -[(X)ₙ]₂POS⁻, Dithiophosphat [-(X)ₙ]₂PO₂⁻, -(X)ₙ-CO₂⁻, -(X)ₙ-CS₂⁻, -(X)ₙ-COS⁻, -(X)ₙ-C(S)NHOH, -(X)ₙ-S⁻ mit X ausgewählt aus der Gruppe bestehend aus O, S, NH, CH₂ und n = 0, 1 oder 2, mit gegebenenfalls Kationen ausgewählt aus der Gruppe bestehend aus Wasserstoff, NR₄⁺ mit R gleich unabhängig voneinander Wasserstoff und/oder C₁-C₈-Alkyl, Alkali- oder Erdalkalimetallen. Die genannten Anionen und die entsprechenden Kationen bilden erfindungsgemäß neutral geladene Verbindungen der allgemeinen Formel (I). Im Fall von Dithiophosphinat [-(X)ₙ]₂PS₂⁻, -[(X)ₙ]₂POS⁻ oder Dithiophosphat [-(X)ₙ]₂PO₂⁻ liegen an diese funktionellen Gruppen angebunden zwei Reste A vor, die, im Rahmen der oben genannten Bedeutungen für A, gleich oder verschieden sein können, bevorzugt gleich und ausgewählt aus C₆-C₃₀, besonders bevorzugt C₆-C₁₆-Alkyl, sind.

In einer ganz besonders bevorzugten Ausführungsform des erfindungsgemäßen Verfahrens bedeutet Z [-(X)ₙ]₂PS₂⁻, -(X)ₙ-CS₂⁻, -[(X)ₙ]₂PO₂⁻ oder -(X)ₙ-S⁻ mit X gleich O und n gleich 0 oder 1 und einem Kation ausgewählt aus Wasserstoff, Natrium oder Kalium.

Für Edelmetalle, beispielsweise Au, Pd, Rh etc., sind besonders bevorzugte Hydrophobierungsmittel Mono-, Di- und Trithiole oder 8-Hydroxychinoline, beispielsweise beschrieben in EP 1200408 B1.

Für Metalloxide, beispielsweise FeO(OH), Fe₃O₄, ZnO etc., Carbonate, beispielsweise Azurit [Cu(CO₃)₂(OH)₂], Malachit [Cu₂[(OH)₂CO₃]], sind besonders bevorzugte Hydrophobierungsmittel C₆-C₁₆-Alkylphosphonsäuren, beispielsweise Octylphosphonsäure (OPS), Mono- und Dialkylester der Phosphorsäure mit einem C₆-C₂₀-Alkylrest, Hydroxamate, sowie langkettige Carbonsäuren (Fettsäuren).

Für Metallsulfide, beispielsweise Cu₂S, MoS₂, etc., sind besonders bevorzugte Hydrophobierungsmittel Mono-, Di- und Trithiole, Xanthogenate, Dithiophosphinate oder Mono-, Di- oder Tri-C₆-C₃₀-Alkylester der Thiophosphorsäuren der allgemeinen Formel (VII) worin R unabhängig von einander Wasserstoff oder C₆-C₃₀-Alkyl und X unabhängig von einander S oder O bedeuten, wobei ein bis drei der vorliegenden X S und die verbleibenden O bedeuten,

Ganz besonders bevorzugte oberflächenaktive Substanzen sind 1-Octanthiol, Kaliumoctylxanthat, Octylphosphonsäure, Phosphorsäuremonooctylester oder eine Verbindung der allgemeinen Formel (IV) mit den oben genannten Bedeutungen für A.

Das Inkontaktbringen in Schritt (A) des erfindungsgemäßen Verfahrens kann durch alle dem Fachmann bekannte Verfahren geschehen. Beispielsweise werden die zu behandelnde Mischung, das wenigstens eine Hydrophobierungsmittel und das Suspendiermittel in den entsprechenden Mengen zusammen gegeben und vermischt. Das Vermischen kann beispielsweise durch Nassmahlen erfolgen. Geeignete Mischungsapparaturen sind dem Fachmann bekannt, beispielsweise Mühlen, wie Kugelmühle.

Das Suspendiermittel wird in Schritt (A) im Allgemeinen in einer Menge zugegeben, dass die erhaltene Suspension einen Feststoffanteil von 0,1 bis 80 Gew.-%, bevorzugt 20 bis 40 Gew.-%, aufweist.

Im Allgemeinen können alle dem Fachmann als geeignet bekannten Suspendiermittel in dem erfindungsgemäßen Verfahren eingesetzt werden, d. h. Suspendiermittel, in denen die Mischung aus Schritt (A) nicht vollständig löslich ist. In einer bevorzugten Ausführungsform ist das Suspendiermittel eine wässrige Mischung, d. h. eine Mischung, die wenigstens 80 Gew.-%, bevorzugt wenigstens 95 Gew.-%, Wasser enthält. In einer besonders bevorzugten Ausführungsform ist das Suspendiermittel in Schritt (A) Wasser.

Das Suspendiermittel kann neben Wasser weitere Komponenten enthalten, beispielsweise ausgewählt aus der Gruppe bestehend aus wasserlöslichen organischen Verbindungen wie Alkohole mit 1 bis 4 Kohlenstoffatomen, Ketone wie Aceton und Mischungen davon, löslichen Salzen wie NaCl, KCI, MgCl₂, CaCl₂, Na₂CO₃, K₂CO₃, MgCO₃, anorganischen Säuren und Basen wie NaOH, KOH, Ca(OH)₂, HCl, H₂SO₄, HNO₃, organischen Säuren und Basen wie Ameisensäure oder Essigsäure, usw.

Schritt (A) des erfindungsgemäßen Verfahrens wird im Allgemeinen bei einer Temperatur von 1 bis 80 °C, bevorzugt bei 40 bis 60 °C, durchgeführt.

Das wenigstens eine Hydrophobierungsmittel wird im Allgemeinen in einer Menge eingesetzt, die ausreicht, um den gewünschten Effekt zu erzielen. In einer bevorzugten Ausführungsform wird das wenigstens eine Hydrophobierungsmittel in einer Menge von 0,01 bis 5 Gew.-% zugegeben, jeweils bezogen auf den in der Mischung vorliegenden wenigstens einen ersten Stoff.

Nach Schritt (A) liegt erfindungsgemäß eine Mischung in Suspension vor enthaltend ein Addukt aus wenigstens einem ersten Stoff und wenigstens einem Hydrophobierungsmittel, und wenigstens einen zweiten Stoff.

### Schritt (B):

Schritt (B) des erfindungsgemäßen Verfahrens umfasst das Inkontaktbringen des Adduktes aus Schritt (A) mit wenigstens einem Magnetpartikel, der an der Oberfläche mit wenigstens einer polymeren Verbindung funktionalisiert ist, die eine Übergangstemperatur LCST (Lower Critical Solution Temperature) aufweist, bei einer Temperatur, bei der die polymere Verbindung hydrophoben Charakter aufweist, so dass das Addukt aus Schritt (A) und der wenigstens eine funktionalisierte Magnetpartikel agglomerieren.

Als Magnetpartikel können im Allgemeinen alle dem Fachmann bekannten Magnetpartikel eingesetzt werden, die den Anforderungen des erfindungsgemäßen Verfahrens genügen, beispielsweise Suspendierbarkeit in dem gegebenenfalls verwendeten Suspendiermittel und Fähigkeit, mit der wenigstens einen polymeren Verbindung funktionalisiert zu werden.

Des Weiteren sollte der Magnetpartikel eine genügend hohe Sättigungsmagnetisierbarkeit, beispielsweise 25 - 300 emu/g, und eine geringe Remanenz aufweisen, damit das Addukt in Schritt (D) des erfindungsgemäßen Verfahrens in ausreichender Menge aus der Suspension abgetrennt werden kann.

In einer bevorzugten Ausführungsform ist der wenigstens eine Magnetpartikel ausgewählt aus der Gruppe bestehend aus magnetischen Metallen, beispielsweise Eisen, Cobalt, Nickel und Mischungen davon, ferromagnetischen Legierungen von magnetischen Metallen, magnetischen Eisenoxiden, beispielsweise Magnetit, Maghemit, kubischen Ferriten der allgemeinen Formel (II)

M²⁺ₓFe²⁺₁₋ₓFe³⁺₂O₄ (II)

mit
- M: ausgewählt aus Co, Ni, Mn, Zn und Mischungen davon und
- x: ≤ 1,
hexagonalen Ferriten, beispielsweise Barium- oder Strontiumferrit MFe₁₂O₁₉ mit M = Ca, Sr, Ba, und Mischungen davon.

In einer besonders bevorzugten Ausführungsform der vorliegenden Anmeldung ist der wenigstens eine magnetische Partikel Magnetit Fe₃O₄ oder Kobaltferrit Co²⁺ₓFe²⁺₁₋ₓFe³⁺₂O₄ mit x ≤ 1, beispielsweise CO_{0,25}Fe_{2,75}O₄.

Die Größe der erfindungsgemäß eingesetzten Magnetpartikel liegt bevorzugt bei 10 nm bis 1 µm.

Der wenigstens eine magnetische Partikel ist an der Oberfläche mit wenigstens einer polymeren Verbindung funktionalisiert. Die erfindungsgemäß eingesetzten polymeren Verbindungen zeichnen sich dadurch aus, dass sie eine Übergangstemperatur LCST (Lower Critical Solution Temperature) aufweisen. Unterhalb dieser LCST weist die polymere Verbindung hydrophilen Charakter auf da die Polymerkette beispielsweise durch Anlagerung von Wassermolekülen eine Hydrathülle aufweist. Oberhalb der LCST weist die polymere Verbindung hydrophoben Charakter auf, da die Polymerkette beispielsweise nicht mehr von einer Hydrathülle umgeben ist. Abhängig von der polymeren Verbindung ist auch der umgekehrte Fall möglich, nämlich dass die polymere Verbindung unterhalb der LCST hydrophoben Charakter aufweist und oberhalb der LCST hydrophilen Charakter aufweist. Wird eine solche polymere Verbindung von unterhalb der LCST auf eine Temperatur oberhalb der LCST erhitzt, so schaltet die polymere Verbindung bei der LCST von hydrophil auf hydrophob, oder umgekehrt. Somit weisen die erfindungsgemäß einsetzbaren Polymere, abhängig von der Temperatur, hydrophilen oder hydrophoben Charakter auf.

Der Wechsel der polymeren Verbindung von hydrophob zu hydrophil bzw. umgekehrt entspricht einem Phasenübergang, welcher in einem geschlossenen System im Allgemeinen in einem schmalen Temperaturbereich von beispielsweise 0,5 °C stattfindet. In einem offenen System kann sich der Phasenübergang beispielsweise durch Änderung der Konzentration der vorliegenden Komponenten, beispielsweise Polymere und/oder Fremdstoffe, Variation des pH-Wertes und/oder des Drucks über einen breiteren Bereich von beispielsweise 15 °C erstrecken. Der Temperaturbereich, in dem sich der Übergang vollzieht, wird im Allgemeinen bei steigender Kettenlänge größer. Beim Wechsel der Moleküleigenschaften von hydrophil zu hydrophob, verbleiben im Allgemeinen zunächst einige Wassermoleküle am Polymer angelagert, die suksezziv freigesetzt werden. Dieser Vorgang ist im Allgemeinen vollständig reversibel, so lange die polymere Verbindung nicht chemisch modifiziert wird, beispielsweise durch Erhöhung des pH-Wertes.

Die für die erfindungsgemäß einsetzbaren polymeren Verbindungen beschriebenen Eigenschaften liegen im Wesentlichen entsprechend auch bei den mit diesen polymeren Verbindungen modifizierten Partikeln, insbesondere Magnetpartikeln, vor.

In einer bevorzugten Ausführungsform des erfindungsgemäßen Verfahrens ist die polymere Verbindung oberhalb der LCST hydrophob und unterhalb der LCST hydrophil.

Erfindungsgemäß können alle polymeren Verbindungen eingesetzt werden, die eine LCST aufweisen, d. h. die bei verschiedenen Temperaturen hydrophilen bzw. hydrophoben Charakter aufweisen. Im Rahmen der vorliegenden Erfindung bedeutet "Polymer" eine, bevorzugt organische, Verbindung mit einem Molekulargewicht von wenigstens 500 g/mol, bevorzugt 500 bis 10000 g/mol, besonders bevorzugt 1000 bis 7000 g/mol.

In einer bevorzugten Ausführungsform des erfindungsgemäßen Verfahrens ist die wenigstens eine polymere Verbindung ausgewählt aus der Gruppe bestehend aus Polyvinylethern, beispielsweise Poly-vinylmethylether, Poly-N-alkyl-acrylamiden, beispielsweise Poly-N-C₁-C₆-alkyl-acrylamide, insbesondere Poly-N-isopropylacrylamid, oder N-alkyl-acrylamid-acrylamid-copolymere, Poly-N-vinyl-caprolactamen, Copolymeren auf Basis von Alkylenoxiden, beispielsweise Copolymere aus Ethylenoxid, Propylenoxid und/oder Butylenoxid, bevorzugt polymere Verbindungen, erhältlich durch Alkoxylierung von C₁-C₁₂-Alkoholen mit 1 bis 130 Einheiten Ethylenoxid, Propylenoxid und/oder Butylenoxid, und Mischungen davon. Geeignete polymere Verbindungen und Verfahren zu Ihrer Herstellung sind beispielsweise in Li et al., International Journal of Pharmacology (2006), 2(5), 513-519, und Crespy et al., Polymer International (2007), 56(12), 1461-1468, genannt. Diese polymeren Verbindungen weisen unterhalb der LCST hydrophilen und oberhalb der LCST hydrophoben Charakter auf.

Die genannten polymeren Verbindungen, die eine LCST aufweisen, werden erfindungsgemäß durch funktionelle Gruppen an die entsprechenden Magnetpartikel angebunden. Diese funktionellen Gruppen können in den genannten polymeren Verbindungen an sich vorliegen, oder die funktionellen Gruppen können durch dem Fachmann bekannte Verfahren in die polymeren Verbindungen eingeführt werden, d. h. die polymeren Verbindungen werden funktionalisiert. Geeignete funktionelle Gruppen sind solche, die eine genügend starke Bindung zwischen Magnetpartikel und polymerer Verbindung gewährleisten, beispielsweise ausgewählt aus der Gruppe bestehend aus Thiolgruppe -SH, Carbonsäuregruppe -CO₂H, gegebenenfalls zumindest teilweise veresterte Phosphonsäuregruppe -PO₃R'₂ mit R' gleich Wasserstoff oder C₁-C₆-Alkyl (Va), gegebenenfalls zumindest teilweise veresterte Phosphorsäuregruppe -O-PO₃R"₂ mit R" gleich Wasserstoff oder C₁-C₆-Alkyl (Vb), Hydroxamatgruppe (Vc), Xanthogenatgruppe (Vd) und Mischungen davon, besonders bevorzugt ausgewählt aus der Gruppe bestehend aus Thiolgruppe -SH, Carbonsäuregruppe -CO₂H, gegebenenfalls zumindest teilweise veresterte Phosphonsäuregruppe -PO₃R'₂ mit R' gleich Wasserstoff oder C₁-C₆-Alkyl (Va), gegebenenfalls zumindest teilweise veresterte Phosphorsäuregruppe -O-PO₃R"₂ mit R" gleich Wasserstoff oder C₁-C₆-Alkyl (Vb), Hydroxamatgruppe (Vc). Die Xanthogenatgruppe (Vd) ist bevorzugt für die Kupplung an sulfidische Verbindungen geeignet.

In einer bevorzugten Ausführungsform ist die wenigstens eine polymere Verbindung wenigstens ein funktionalisiertes Copolymer aus Ethylenoxid, Propylenoxid und/oder Butylenoxid, besonders bevorzugt eine Verbindung der allgemeinen Formel (III)

F-[(EO)ₓ-(PO)_{y}-(BuO)_{z}]-B (III)

worin
- F: funktionelle Gruppe, die selektiv an den wenigstens einen Magnetpartikel bindet,
- B: Alkylrest mit 1 bis 6 Kohlenstoffatomen,
- EO: Ethylenoxid,
- PO: Propylenoxid,
- BuO: Butylenoxid,
- x: ganze oder gebrochene Zahl von 0 bis 130, bevorzugt 0 bis 40
- y: ganze oder gebrochene Zahl von 0 bis 130, bevorzugt 1 bis 35 und
- z: ganze oder gebrochene Zahl von 0 bis 130, bevorzugt 0 bis 40,
wobei 1 ≤ x+y+z ≤ 130, bevorzugt 10 ≤ x+y+z ≤ 130 gilt, bedeuten.

In der Verbindung der allgemeinen Formel (III) bedeutet F eine funktionelle Gruppe, die selektiv an den wenigstens einen Magnetpartikel bindet. Die Wahl dieser funktionellen Gruppe ist abhängig von dem wenigstens einen magnetischen Partikel, an den die funktionelle Gruppe anbinden soll. Es soll bevorzugt eine dissoziationsstabile Bindung zwischen dem wenigstens einen magnetischen Teilchen und der wenigstens einen polymeren Verbindung der allgemeinen Formel (III) entstehen.

In einer bevorzugten Ausführungsform ist F ausgewählt aus der Gruppe bestehend aus Carbonsäuregruppe -CO₂H, gegebenenfalls zumindest teilweise veresterte Phosphonsäuregruppe -PO₃R'₂ mit R' gleich Wasserstoff oder C₁-C₆-Alkyl (Va), gegebenenfalls zumindest teilweise veresterte Phosphorsäuregruppe -O-PO₃R"₂ mit R" gleich Wasserstoff oder C₁-C₆-Alkyl (Vb), Hydroxamatgruppe (Vc), Xanthogenatgruppe (Vd) und Mischungen davon, besonders bevorzugt eine gegebenenfalls zumindest teilweise veresterte Phosphonsäuregruppe (Va) oder eine gegebenenfalls zumindest teilweise veresterte Phosphorsäuregruppe (Vb).

Die Bindung der funktionellen Gruppen Va bis Vd an das Polymer erfolgt bevorzugt über freie Elektronenpaare.

In der allgemeinen Formel (III) bedeutet B einen Alkylrest mit 1 bis 6 Kohlenstoffatomen, beispielsweise Methyl, Ethyl, Propyl, Butyl, beispielsweise n-Butyl, Pentyl, Hexyl.

Die polymeren Verbindungen der allgemeinen Formel (III) weisen eine LCST auf, die im Allgemeinen jeweils von der Menge der einzelnen Alkylenoxide, d. h. Ethylenoxid, Propylenoxid und/oder Butylenoxid, im Polymer abhängig ist. Eine polymere Verbindung, die ausschließlich aus Propylenoxid aufgebaut ist, weist beispielsweise eine LCST von < -10 °C auf. Eine polymere Verbindung, die ausschließlich aus Ethylenoxid aufgebaut ist, weist beispielsweise eine LCST von > 120 °C auf. Durch Wahl der Art und Menge der Alkylenoxide kann somit eine LCST der polymeren Verbindung eingestellt werden, die für das erfindungsgemäße Verfahren geeignet ist.

In einer bevorzugten Ausführungsform beträgt die LCST der in dem erfindungsgemäßen Verfahren eingesetzten polymeren Verbindung -10 bis 100 °C, besonders bevorzugt 5 bis 45 °C, ganz besonders bevorzugt 20 bis 40 °C. Im Allgemeinen liegt die LCST einer polymeren Verbindung in einem Temperaturbereich von ca. 5 bis 15 °C. Die Breite dieses Bereiches ist im Allgemeinen abhängig von der Einheitlichkeit, d. h. der Monodispersität, der eingesetzten polymeren Verbindung. Je höher die Monodispersität ist, desto schmaler ist der Bereich der LCST.

Verfahren zur Herstellung von polymeren Verbindungen der allgemeinen Formel (III) sind dem Fachmann bekannt.

Das Funktionalisieren des wenigstens einen magnetischen Partikels mit der wenigstens einen polymeren Verbindung kann nach allen dem Fachmann bekannten Verfahren erfolgen. In einer bevorzugten Ausführungsform wird der wenigstens eine magnetische Partikel mit der wenigstens einen polymeren Verbindung funktionalisiert, indem zunächst der Magnetpartikel selbst nach bekannten Verfahren hergestellt wird. Dann wird dieser Magnetpartikel durch Inkontaktbringen einer Lösung der funktionalisierten polymeren Verbindung, insbesondere von Verbindungen der allgemeinen Formel (III), in Wasser oder in einem organischen Lösungsmittel, beispielsweise niedermolekulare Alkohole oder Ketone, modifiziert, und das erhaltene Produkt wird zum Entfernen von überschüssiger polymerer Verbindung mit einem entsprechenden Lösungsmittel gewaschen.

Das Inkontaktbringen des Adduktes aus Schritt (A) mit wenigstens einem funktionalisierten Magnetpartikel in Schritt (B) kann nach allen dem Fachmann bekannten Verfahren erfolgen. In einer bevorzugten Ausführungsform wird der wenigstens eine funktionalisierte Magnetpartikel zu der Mischung aus Schritt (A) gegeben. In einer bevorzugten Ausführungsform wird Schritt (B) in einer Mühle durchgeführt, besonders bevorzugt in der gleichen Mühle, in der Schritt (A) durchgeführt worden ist. Bevorzugt wird die beim Mahlen der Komponenten in Schritt (B) erzeugte Wärme dazu verwendet, die für Schritt (A) notwendige Temperatur in der Mischung zu erzielen, bevorzugt für den Fall, dass die polymere Verbindung oberhalb ihrer LCST hydrophob ist.

Schritt (B) des erfindungsgemäßen Verfahrens wird bei einer Temperatur durchgeführt, bei der die eingesetzte polymere Verbindung hydrophoben Charakter aufweist, damit der schaltbar funktionalisierte Magnetpartikel und der hydrophobisierte wenigstens eine erste Stoff agglomerieren. Abhängig von der polymeren Verbindung kann diese Temperatur oberhalb oder unterhalb der LCST liegen, bevorzugt liegt die Temperatur oberhalb der LCST.

Bevorzugt wird Schritt (B) bei einer Temperatur durchgeführt, die größer als die LCST der polymeren Verbindung und kleiner als der Siedepunkt des verwendeten Suspendiermittels ist. Besonders bevorzugt wird Schritt (B) bei einer Temperatur durchgeführt, die 1 bis 20 °C oberhalb der LCST liegt. Somit wird Schritt (B) in einer bevorzugten Ausführungsform bei einer Temperatur von 6 bis 65 °C, besonders bevorzugt 21 bis 60 °C durchgeführt.

Für den Fall, dass die polymere Verbindung unterhalb der LCST hydrophoben Charakter aufweist, wird Schritt (B) des erfindungsgemäßen Verfahrens bei einer Temperatur durchgeführt, die oberhalb der Schmelztemperatur des eingesetzten Suspendiermittels und unterhalb der LCST der polymeren Verbindung liegt. Bevorzugt wird in diesem Fall Schritt (B) bei einer Temperatur durchgeführt, die 1 bis 20 °C unterhalb der LCST liegt. Für diesen Fall wird Schritt (B) somit bevorzugt bei einer Temperatur von - 15 bis 44 °C, besonders bevorzugt 0 bis 39 °C durchgeführt.

Schritt (B) des erfindungsgemäßen Verfahrens wird bevorzugt so lange durchgeführt, bis eine genügende Menge an Agglomerat aus wenigstens einem hydrophobisierten ersten Stoff und schaltbar funktionalisiertem Magnetpartikel gebildet ist, beispielsweise zu einem Anteil von 80 bis 100%, bevorzugt vollständig (100%).

Nach Schritt (B) des erfindungsgemäßen Verfahrens liegen Agglomerate aus an der Oberfläche mit wenigstens einer polymeren Verbindung funktionalisiertem Magnetpartikel und wenigstens einem hydrophobisierten ersten Stoff neben wenigstens einem zweiten Stoff und gegebenenfalls weiteren Stoffen in einem Suspendiermittel vor.

### Schritt (C)

Der optionale Schritt (C) des erfindungsgemäßen Verfahrens umfasst (C) die Zugabe von weiterem Suspendiermittel zu der in Schritt (B) erhaltenen Mischung.

Schritt (C) wird bevorzugt dann durchgeführt, wenn in Schritt (A) eine Suspension bereitgestellt worden ist, deren Feststoffanteil für die folgenden Schritte (D) und (E) zu hoch ist, so dass beispielsweise die Beweglichkeit der in Schritt (B) gebildeten Agglomerate in der Suspension nicht ausreichend ist.

In Schritt (C) des erfindungsgemäßen Verfahrens sind als Suspendiermittel alle Suspendiermittel geeignet, die bereits bezüglich des Schritts (A) genannt sind. In einer bevorzugten Ausführungsform wird in Schritt (C) eine wässrige Mischung, d. h. eine Mischung, die wenigstens 80 Gew.-%, bevorzugt wenigstens 95 Gew.-%, Wasser enthält. Die wässrige Mischung kann zusätzlich die bezüglich des Schritts (A) genannten Komponenten enthalten. In einer besonders bevorzugten Ausführungsform wird in Schritt (C) des erfindungsgemäßen Verfahrens Wasser zugegeben.

Schritt (C) des erfindungsgemäßen Verfahrens wird im Allgemeinen bei einer Temperatur durchgeführt, bei der das in Schritt (B) gebildete Agglomerat aus wenigstens einem hydrophobisierten Stoff und dem funktionalisierten Magnetpartikel nicht gespalten wird.

Somit wird Schritt (C) bei einer Temperatur durchgeführt, die größer als die LCST der polymeren Verbindung und kleiner als der Siedepunkt des verwendeten Suspendiermittels ist. Besonders bevorzugt wird Schritt (C) bei einer Temperatur durchgeführt, die 1 bis 20 °C oberhalb der LCST liegt. Somit wird Schritt (C) in einer bevorzugten Ausführungsform bei einer Temperatur von 6 bis 65 °C, besonders bevorzugt 21 bis 60 °C, durchgeführt.

Für den Fall, dass die polymere Verbindung unterhalb der LCST hydrophoben Charakter aufweist, wird Schritt (C) des erfindungsgemäßen Verfahrens bei einer Temperatur durchgeführt, die oberhalb der Schmelztemperatur des eingesetzten Suspendiermittels und unterhalb der LCST der polymeren Verbindung liegt. Bevorzugt wird in diesem Fall Schritt (C) bei einer Temperatur durchgeführt, die 1 bis 20 °C unterhalb der LCST liegt. Für diesen Fall wird Schritt (C) somit bevorzugt bei einer Temperatur von - 15 bis 44 °C, besonders bevorzugt 0 bis 39 °C durchgeführt.

Im Allgemeinen kann die Menge an Suspendiermittel erfindungsgemäß so gewählt werden, dass in Schritt (C) eine Suspension erhalten wird, welche gut rührbar und/oder förderbar ist. In einer bevorzugten Ausführungsform wird ein geeignetes Suspendiermittel zugefügt, so dass ein Feststoffanteil der erhaltenen Suspension von 0,1 bis 80 Gew.-%, besonders bevorzugt 0,1 bis 40 Gew.-% resultiert.

### Schritt (D)

Schritt (D) des erfindungsgemäßen Verfahrens umfasst das Abtrennen des in der Suspension aus Schritt (B) oder (C) vorliegenden Agglomerates durch Anlegen eines magnetischen Feldes.

Schritt (D) kann in einer bevorzugten Ausführungsform durchgeführt werden, indem ein Dauermagnet in den Reaktor eingebracht wird, in dem sich die Suspension aus Schritt (B) oder (C) befindet. In einer bevorzugten Ausführungsform befindet sich zwischen Dauermagnet und zu behandelnder Mischung eine Trennwand aus nicht magnetischem Material, beispielsweise die Wandung des Reaktors. In einer weiteren bevorzugten Ausführungsform des erfindungsgemäßen Verfahrens wird in Schritt (D) ein elektrisch schaltbarer Magnet eingesetzt, der nur dann magnetisch ist, wenn ein elektrischer Strom fließt. Geeignete Vorrichtungen sind dem Fachmann bekannt.

Schritt (D) des erfindungsgemäßen Verfahrens wird im Allgemeinen bei einer Temperatur durchgeführt, bei der das in Schritt (B) gebildete Agglomerat aus wenigstens einem hydrophobisierten Stoff und dem funktionalisierten Magnetpartikel nicht gespalten wird.

Somit wird Schritt (D) bevorzugt bei einer Temperatur durchgeführt, die größer als die LCST der polymeren Verbindung und kleiner als der Siedepunkt des verwendeten Suspendiermittels ist. Besonders bevorzugt wird Schritt (D) bei einer Temperatur durchgeführt, die 1 bis 20 °C oberhalb der LCST liegt. Somit wird Schritt (D) in einer bevorzugten Ausführungsform bei einer Temperatur von 6 bis 65 °C, besonders bevorzugt 21 bis 60 °C durchgeführt.

Für den Fall, dass die polymere Verbindung unterhalb der LCST hydrophoben Charakter aufweist, wird Schritt (D) des erfindungsgemäßen Verfahrens bei einer Temperatur durchgeführt, die oberhalb der Schmelztemperatur des eingesetzten Suspendiermittels und unterhalb der LCST der polymeren Verbindung liegt. Bevorzugt wird in diesem Fall Schritt (D) bei einer Temperatur durchgeführt, die 1 bis 20 °C unterhalb der LCST liegt. Für diesen Fall wird Schritt (D) somit bevorzugt bei einer Temperatur von -15 bis 44 °C, besonders bevorzugt 0 bis 39 °C durchgeführt.

Die Schritte (B), (C) und (D) können bei der gleichen Temperatur durchgeführt werden, es ist erfindungsgemäß auch möglich, dass die Schritte bei unterschiedlichen Temperaturen, in den angegebenen Bereichen, durchgeführt werden.

Während Schritt (D) wird die Mischung, bevorzugt permanent, mit einer geeigneten Vorrichtung durchmischt.

In Schritt (D) können die in der Suspension nach der Behandlung mit einem Magneten verbliebenen Komponenten gegebenenfalls durch alle dem Fachmann bekannten Verfahren abgetrennt werden, beispielsweise durch Ablassen der Anteile der Suspension, die nicht durch den Magneten festgehalten werden, aus dem Bodenventil des für Schritt (D) benutzten Reaktors oder Abpumpen der nicht durch den mindestens einen Magneten festgehaltenen Anteile der Suspension.

Nach Schritt (D) des erfindungsgemäßen Verfahrens befindet sich das in Schritt (B) des erfindungsgemäßen Verfahrens gebildete Agglomerat aus wenigstens einem funktionalisierten Magnetpartikel und dem wenigstens einen hydrophobisierten ersten Stoff an dem Magneten bzw. an einer Wandung, die sich zwischen Magnet und Addukt befindet. Bei einem elektrisch schaltbaren Magneten, kann das Addukt von dem Magneten entfernt werden, indem der elektrische Strom abgeschaltet wird, so dass kein Magnetfeldgradient mehr vorhanden ist. Befindet sich zwischen dem Magneten und der Suspension eine Wandung, so kann das Addukt durch dem Fachmann bekannte Verfahren entfernt werden.

### Schritt (E)

Schritt (E) des erfindungsgemäßen Verfahrens umfasst das Spalten des in Schritt (D) abgetrennten Agglomerates durch Einstellen einer Temperatur, bei der die polymere Verbindung hydrophilen Charakter aufweist, um den wenigstens einen ersten Stoff zu erhalten.

Abhängig davon, ob in dem erfindungsgemäßen Verfahren eine polymere Verbindung eingesetzt wird, die unterhalb oder oberhalb der LCST hydrophilen Charakter aufweist, wird die Temperatur in Schritt (E) des erfindungsgemäßen Verfahrens eingestellt.

Für den bevorzugten Fall, dass die polymere Verbindung unterhalb der LCST hydrophilen Charakter aufweist, wird Schritt (E) des erfindungsgemäßen Verfahrens bei einer Temperatur durchgeführt, die oberhalb der Schmelztemperatur des eingesetzten Suspendiermittels und unterhalb der LCST der polymeren Verbindung liegt. Bevorzugt wird in diesem Fall Schritt (E) bei einer Temperatur durchgeführt, die 1 bis 20 °C unterhalb der LCST liegt. Für diesen Fall wird Schritt (E) somit bevorzugt bei einer Temperatur von -15 bis 44 °C, besonders bevorzugt 0 bis 39 °C durchgeführt.

Für den Fall, dass die polymere Verbindung oberhalb der LCST hydrophilen Charakter aufweist, wird Schritt (E) bei einer Temperatur durchgeführt, die größer als die LCST der polymeren Verbindung und kleiner als der Siedepunkt des verwendeten Suspendiermittels ist. Besonders bevorzugt wird Schritt (E) in diesem Fall bei einer Temperatur durchgeführt, die 1 bis 20 °C oberhalb der LCST liegt. Somit wird Schritt (D) in einer bevorzugten Ausführungsform bei einer Temperatur von 6 bis 65 °C, besonders bevorzugt 21 bis 60 °C durchgeführt.

Bei der in Schritt (E) des erfindungsgemäßen Verfahrens vorherrschenden Temperatur weist die polymere Verbindung hydrophilen Charakter auf, d.h. es können keine hydrophoben Wechselwirkungen zwischen der polymeren Verbindung auf der Oberfläche des wenigstens einen Magnetpartikels und dem hydrophobisierten ersten Stoff stattfinden, so dass die Agglomerate gespalten werden.

Schritt (E) des erfindungsgemäßen Verfahrens wird so lange durchgeführt, bis die vorliegenden Agglomerate möglichst vollständig, beispielsweise zu einem Anteil von 70 bis 99%, bevorzugt 80 bis 98%, gespalten sind.

Nach erfolgter Spaltung des Agglomerates liegen der wenigstens eine funktionalisierte Magnetpartikel und der wenigstens eine hydrophobisierte erste Stoff in suspendierter Form vor. Diese beiden Stoffe können nach allen dem Fachmann bekannten Verfahren voneinander und von dem Suspendiermittel getrennt werden.

Der wenigstens eine Magnetpartikel wird aus der Suspension enthaltend diesen wenigstens einen Magnetpartikel und den wenigstens einen ersten Stoff bevorzugt durch einen permanenten oder schaltbaren Magneten abgetrennt. Details dieses Abtrennens sind analog zu Schritt (D) des erfindungsgemäßen Verfahrens. Bevorzugt liegt nach dieser Abtrennung der wenigstens eine erste Stoff in suspendierter Form vor, während der wenigstens eine Magnetpartikel am Magneten haftet.

Bevorzugt wird der abzutrennende erste Stoff von dem Suspendiermittel durch Abdestillieren des Suspendiermittels oder Filtration getrennt. Der so erhaltene erste Stoff kann durch weitere, dem Fachmann bekannte Verfahren gereinigt werden. Das Suspendiermittel kann, gegebenenfalls nach Aufreinigung, wieder in das erfindungsgemäße Verfahren zurückgeführt werden. Ebenso wird in einer bevorzugten Ausführungsform der wenigstens eine Magnetpartikel in Schritt (A) des erfindungsgemäßen Verfahrens zurückgeführt.

Die vorliegende Erfindung betrifft auch funktionalisierte Partikel der allgemeinen Formel (VI)

P-{F-[(EO)ₓ-(PO)_{y}-(BuO)_{z}]-B}_{q} (VI),

worin
- P: Partikel, enthaltend wenigstens ein Metall oder Halbmetall,
- F: funktionelle Gruppe,
- B: Alkylrest mit 1 bis 6 Kohlenstoffatomen,
- EO: Ethylenoxid,
- PO: Propylenoxid,
- BuO: Butylenoxid,
- x: ganze oder gebrochene Zahl von 0 bis 130, bevorzugt 0 bis 40,
- y: ganze oder gebrochene Zahl von 0 bis 130, bevorzugt 1 bis 35,
- z: ganze oder gebrochene Zahl von 0 bis 130, bevorzugt 0 bis 40, mit 1 ≤ x+y+z ≤ 130, bevorzugt 10 ≤ x+y+z ≤ 130, und
- q: ganze Zahl von 1 bis 1 * 10¹⁵
bedeuten.

In der Verbindung der allgemeinen Formel (VI) bedeutet P im Allgemeinen einen Partikel, der wenigstens ein Metall oder Halbmetall, bevorzugt in oxidischer oder sulfidischer Form, enthält.

Beispiele für Partikel, die wenigstens ein Metall in oxidischer Form enthalten, sind beispielsweise ausgewählt aus der Gruppe bestehend aus Neben- oder Hauptgruppenmetalloxiden, beispielsweise CuO, ZnO, Cr₂O₃, Fe₂O₃, TiO₂, SiO₂, CeO₂, Titanaten, beispielsweise BaTiO₃, SrTiO₃ und Mischungen davon.

Beispiele für Partikel, die wenigstens ein Metall in sulfidischer Form enthalten, sind beispielsweise ausgewählt aus der Gruppe bestehend aus Nebengruppenmetallsulfiden, beispielsweise CuS, Zn₁₋ₓMnₓS mit 0 ≤ x ≤ 0,22, Chalkopyrit (Kupferkies) CuFeS₂, Bornit Cu₅FeS₄, Chalkozyt (Kupferglanz) Cu₂S oder Mischungen davon, Molybdän(IV)-sulfid Molybdit MoS₂, Eisensulfide wie FeS/FeS₂, Nickelsulfid wie NiS, Bleisulfid wie PbS, Zinksulfid wie ZnS, CdS, CdSe, CdTe oder Mischungen davon.

Beispiele für Metalle, die in dem Partikel P enthalten sind, sind Platin- und Münzmetalle, wie Kupfer, Silber, Gold, Eisen, Cobalt, Nickel und deren Legierungen.

Der Partikel P kann auch halbleitende Materialien, ausgewählt aus der Gruppe bestehend aus Ge, Si, α-Sn, C, beispielsweise Fullerene, B, Se, Te, Bi, Ca, Sr, Ba, Yb, P, S, GaP, GaAs, InP, InSb, InAs, GaSb, GaN, AIN, InN, AlₓGa₁₋ₓAs mit x gleich 0 bis 1, ZnO, ZnS, ZnSe, ZnTe, CdS, CdSe, CdTe, Hg₁₋ₓCdₓTe mit x gleich 0 bis 1, BeSe, BeTe, HgS GaS, GaSe, GaTe, InS, InSe, InTe, CulnSe₂, CulnGaSe₂, CulnS₂, Culn-GaS₂ und/oder SiC, enthalten.

In einer bevorzugten Ausführungsform ist P ein Partikel ausgewählt aus der Gruppe der Magnetpartikel, insbesonders ausgewählt aus der Gruppe bestehend aus magnetischen Metallen, beispielsweise Eisen, Cobalt, Nickel und Mischungen davon, ferromagnetischen Legierungen von magnetischen Metallen, magnetischen Eisenoxiden, beispielsweise Magnetit, Maghemit, kubischen Ferriten der allgemeinen Formel (II)

M²⁺ₓFe²⁺₁₋ₓFe³⁺₂O₄ (II)

mit
- M: ausgewählt aus Co, Ni, Mn, Zn und Mischungen davon und
- x: ≤ 1,
hexagonalen Ferriten, beispielsweise Barium- oder Strontiumferrit MFe₁₂O₁₉ mit M = Ca, Sr, Ba, und Mischungen davon.

In einer besonders bevorzugten Ausführungsform der vorliegenden Anmeldung ist P ausgewählt aus der Gruppe bestehend aus Magnetit Fe₃O₄, Kobaltferrit Co²⁺ₓFe²⁺₁₋ₓFe³⁺₂O₄ mit x ≤ 1, beispielsweise Co_{0,25}Fe_{2,75}O₄, und Mischungen davon.

Die Größe des in dem erfindungsgemäßen Addukt der allgemeinen Formel (IV) vorliegenden Partikels liegt bevorzugt bei 5 nm bis 100 µm, besonders bevorzugt 10 nm bis 50 µm.

In der allgemeinen Formel (VI) ist F eine funktionelle Gruppe die, bevorzugt selektiv, an den Partikel P anbindet. F ist beispielsweise ausgewählt aus der Gruppe bestehend aus Thiolgruppe -SH, Carbonsäuregruppe -CO₂H, gegebenenfalls zumindest teilweise veresterte Phosphonsäuregruppe -PO₃R'₂ mit R' gleich Wasserstoff oder C₁-C₆-Alkyl (Va), gegebenenfalls zumindest teilweise veresterte Phosphorsäuregruppe -O-PO₃R"₂ mit R" gleich Wasserstoff oder C₁-C₆-Alkyl (Vb), Hydroxamatgruppe (Vc), Xanthogenatgruppe (Vd) und Mischungen davon, besonders bevorzugt eine gegebenenfalls zumindest teilweise veresterte Phosphonsäuregruppe (Va) oder gegebenenfalls zumindest teilweise veresterte Phosphorsäuregruppe (Vb).

Für oxidische Partikel P sind insbesonders funktionelle Gruppen ausgewählt aus Carbonsäuregruppe -CO₂H, gegebenenfalls zumindest teilweise veresterte Phosphonsäuregruppe -PO₃R'₂ mit R' gleich Wasserstoff oder C₁-C₆-Alkyl (Va), gegebenenfalls zumindest teilweise veresterte Phosphorsäuregruppe -O-PO₃R"₂ mit R" gleich Wasserstoff oder C₁-C₆-Alkyl (Vb) oder Hydroxamatgruppe (Vc) geeignet.

Für sulfidische Partikel P sind insbesonders funktionelle Gruppen ausgewählt aus Thiolgruppe -SH und Xanthogenatgruppe (Vd) geeignet.

Für Platin- und Münzmetalle ist insbesondere die Thiolgruppe -SH geeignet.

B bedeutet in der Verbindung der allgemeinen Formel (VI) Alkylrest mit 1 bis 6 Kohlenstoffatomen, beispielsweise Methyl, Ethyl, Propyl, Butyl, beispielsweise n-Butyl, Pentyl oder Hexyl.

q bedeutet in der Verbindung der allgemeinen Formel (VI) eine ganze Zahl von 1 bis 1· 10¹⁵, bevorzugt 1· 10³ bis 1· 10¹². q beschreibt in der allgemeinen Formel (VI) die Anzahl der Moleküle der polymeren Verbindung, die an einen Partikel P gebunden sind. Diese Werte entsprechen einer maximalen Belegungsdichte des Partikels P von 1,67· 10⁻⁶ mol/m², bevorzugt 1 bis 100% der maximalen Belegungsdichte. Die Anzahl der Polymermoleküle, die an einen Partikel P angebunden sind, kann durch die Menge an polymerer Verbindung im Herstellungsverfahren gesteuert werden. Die Anzahl der Polymermoleküle pro Partikel P kann durch dem Fachmann bekannte Verfahren, beispielsweise Elemeritaranalyse, bestimmt werden.

Funktionalisierte Partikel der allgemeinen Formel (VI) können nach dem Fachmann bekannten Verfahren hergestellt werden, beispielsweise durch Inkontaktbringen einer Lösung der polymeren Verbindung gemäß der allgemeinen Formel (III) in Wasser oder einem organischen Lösungsmittel, bevorzugt Wasser, niedermolekulare Alkohole oder Ketone und Waschen des erhaltenen Produktes mit dem entsprechenden Lösungsmittel, um überschüssige polymere Verbindung zu entfernen.

Funktionalisierte Partikel gemäß der allgemeinen Formel (VI) können dazu verwendet werden, wenigstens einen ersten Stoff aus einem Stoffgemisch enthaltend den wenigstens einen ersten Stoff und wenigstens einen zweiten Stoff abzutrennen, beispielsweise durch das erfindungsgemäße Verfahren. Die vorliegende Erfindung betrifft daher auch die Verwendung eines funktionalisierten Partikels gemäß der allgemeinen Formel (VI) zur Trennung von Stoffgemischen. Bezüglich der Stoffgemische und der weiteren Parameter der Stofftrennung gilt das oben Gesagte.

### Beispiele:

### Beispiel 1: Herstellung des hydrophil/hydrophob schaltbaren Modifizierungsmittels

Das Funktionalisierungsmittel wird durch Umsetzung eines Alkoxylates der Formel n-Bu-(PO)₂₂-OH (Pluriol A1350P, BASF SE) mit Polyphosphorsäure (Fa. thermPhos) nach dem Fachmann bekannten Methoden hergestellt. Der Umschlagbereich von hydrophil zu hydrophob wird bei 15 - 26 °C gefunden.

Das verwendete Alkoxylat n-Bu-(PO)₂₂-OH weist eine OH-Zahl (OHZ) von 46,3 und ein Molekulargewicht von 1213 g/mol auf.

Alkoxylat und Polyphosphonsäure werden für 31,7 h bei 80°C umgesetzt. Nach 29 h wird ein Umsatz von 72% mittels Titration ermittelt, die Säurezahl beträgt 102 mg KOH/g.

### Beispiel 2: Herstellung des hydrophil/hydrophob schaltbaren Magnetpartikels

Es wird eine Suspension von 100 mg des in Beispiel 1 erhaltenen Produktes in 10 mL Wasser (ca. 10°C) hergestellt. 2 g Magnetit (Magnetic Black 345, BASF; 0 4 µm) werden mit der Suspension 15 min gerührt, abfiltriert, mit 50 mL kaltem Wasser (T <10°C) gewaschen und im Vakuum bei 80°C getrocknet

### Beispiel 3: Trennungsexperiment

Eine Suspension von 54 g Quarzmehl (SiO₂, Microsil Typ S8 von Euroquarz), 2 g Cu₂S, (325 mesh, Aldrich) und 1000 g Betriebswasser wird unter Rühren in einem Becherglas vorgelegt. 0,13 g Kalium-1-octylxanthat und 0,08 g Shellsol 40 werden zur Suspension hinzugefügt. Die Suspension wird 1 h mit einem Flügelrührer (35 rpm) gerührt und anschließend unter Rühren auf 45°C erwärmt. 2 g des hydrophil/hydrophob schaltbaren Magnetits aus Beispiel 2 werden unter Rühren hinzugegeben. Die Suspension wird weitere 30 min bei 45°C gerührt.

Anschließend wird die Suspension an mehreren Permanentmagneten hinter Glas vorbeigeleitet. Die magnetischen Bestandteile werden an den Magneten festgehalten, der Rest der Suspension wird aufgefangen, abfiltriert, getrocknet und auf Cu-Gehalt analysiert (Fraktion A1).

Die magnetischen Bestandteile werden nach der Entfernung der Permanentmagnete in kaltem Wasser (10 °C) suspendiert und erneut an den Magneten vorbeigeleitet. Der Austrag wird aufgefangen, abfiltriert, getrocknet und auf Cu-Gehalt analysiert (Fraktion A2).

Die an den Magneten festgehaltene Fraktion wird auf die gleiche Weise untersucht (Fraktion R). Dabei kann festgestellt werden, dass die gesamte gefundene Kupfermenge (= 100 Gew.-%) sich wie folgt auf die Fraktionen verteilt:

| **A1** | **A2** | **R** |
|---|---|---|
| 15,5 Gew.-% | 39,5 Gew.-% | 45,0 Gew.-% |

Hingegen kann in der Fraktion A1 95% des eingesetzten Quarzmehls gefunden werden. Damit liegt eine eindeutige Anreicherung des Kupfers in der Fraktion A2 vor.

## Patentansprüche

1. Verfahren zum Abtrennen wenigstens eines ersten Stoffes ausgewählt aus der , Gruppe bestehend aus sulfidischen Erzen, oxidischen und/oder carbonathaltigen Erzen und Mischungen davon oder Edelmetallen und deren Verbindungen, aus einer Mischung enthaltend diesen wenigstens einen ersten Stoff und wenigstens einen zweiten Stoff, umfassend die folgenden Schritte:
(A) Inkontaktbringen der Mischung enthaltend den wenigstens einen ersten Stoff und wenigstens einen zweiten Stoff mit wenigstens einem selektiven Hydrophobierungsmittel in Gegenwart eines Suspendiermittels, so dass sich aus dem wenigstens einen Hydrophobierungsmittels und dem wenigstens einen ersten Stoff, nicht aber mit dem wenigstens einen zweiten Stoff, ein Addukt bildet,
(B) Inkontaktbringen des Adduktes aus Schritt (A) mit wenigstens einem Magnetpartikel, der an der Oberfläche mit wenigstens einer polymeren Verbindung funktionalisiert ist, die eine Übergangstemperatur LCST (Lower Critical Solution Temperature) aufweist, bei einer Temperatur, bei der die polymere Verbindung hydrophoben Charakter aufweist, so dass das Addukt aus Schritt (A) und der wenigstens eine funktionalisierte Magnetpartikel agglomerieren,
(C) gegebenenfalls Zugabe von weiterem Suspendiermittel zu der in Schritt (B) erhaltenen Mischung,
(D) Abtrennen des in der Suspension aus Schritt (B) oder (C) vorliegenden Agglomerates durch Anlegen einen magnetisches Feldes,
(E) Spalten des in Schritt (D) abgetrennten Agglomerates durch Einstellen einer Temperatur, bei der die polymere Verbindung hydrophilen Charakter aufweist, um den wenigstens einen ersten Stoff zu erhalten.

2. Verfahren nach Anspruch 1, **dadurch gekennzeichnet, dass** die wenigstens eine polymere Verbindung ausgewählt ist aus der Gruppe bestehend aus Polyvinylethern, Poly-N-alkyl-acrylamiden, Poly-N-vinyl-caprolactamen, Copolymeren auf Basis von Alkylenoxiden und Mischungen davon.

3. Verfahren nach Anspruch 1 oder 2, **dadurch gekennzeichnet, dass** die wenigstens eine polymere Verbindung eine Verbindung der allgemeinen Formel (III)
F-[(EO)ₓ-(PO)_{y}-(BuO)_{z}]-B (III)
ist, worin
F funktionelle Gruppe, die selektiv an den wenigstens einen Magnetpartikel bindet,
B Alkylrest mit 1 bis 6 Kohlenstoffatomen,
EO Ethylenoxid,
PO Propylenoxid,
BuO Butylenoxid,
x ganze oder gebrochene Zahl von 0 bis 130,
y ganze oder gebrochene Zahl von 0 bis 130 und
z ganze oder gebrochene Zahl von 0 bis 130,
wobei 1 ≤ x+y+z ≤ 130 gilt, bedeuten.

4. Verfahren nach einem der Ansprüche 1 bis 3, **dadurch gekennzeichnet, dass** der wenigstens eine zweite Stoff ausgewählt ist aus der Gruppe bestehend aus oxidischen Metallverbindungen, hydroxidischen Metallverbindungen und Mischungen davon.

5. Verfahren nach einem der Ansprüche 1 bis 4, **dadurch gekennzeichnet, dass** der wenigstens eine Magnetpartikel ausgewählt ist aus der Gruppe bestehend aus magnetischen Metallen, ferromagnetischen Legierungen von magnetischen Metallen, magnetischen Eisenoxiden, kubischen Ferriten der allgemeinen Formel (II)
"M²⁺ₓFe²⁺₁₋ₓFe³⁺₂O₄ (II)
mit
M ausgewählt aus Co, Ni, Mn, Zn und Mischungen davon und
x ≤ 1,
hexagonalen Ferriten und Mischungen davon.

6. Verfahren nach einem der Ansprüche 1 bis 5, **dadurch gekennzeichnet, dass** die LCST der eingesetzten polymeren Verbindung -10 bis 100 °C beträgt.

7. Verfahren nach einem der Ansprüche 1 bis 6, **dadurch gekennzeichnet, dass** Schritt (B) bei einer Temperatur durchgeführt wird, die größer als die LCST der polymeren Verbindung und kleiner als der Siedepunkt des verwendeten Suspendiermittels ist.

8. Verfahren nach einem der Ansprüche 1 bis 7, **dadurch gekennzeichnet, dass** Schritt (E) bei einer Temperatur durchgeführt wird, die oberhalb der Schmelztemperatur des eingesetzten Suspendiermittels und unterhalb der LCST der polymeren Verbindung liegt.

9. Funktionalisierte Partikel der allgemeinen Formel (VI)
P-{F-[(EO)ₓ-(PO)_{y}-(BuO)_{z}]-B}_{q} (VI),
worin
P Partikel, enthaltend wenigstens ein Metall oder Halbmetall,
F funktionelle Gruppe,
B Alkylrest mit 1 bis 6 Kohlenstoffatomen,
EO Ethylenoxid,
PO Propylenoxid,
BuO Butylenoxid,
x ganze oder gebrochene Zahl von 0 bis 130,
y ganze oder gebrochene Zahl von 0 bis 130,
z ganze oder gebrochene Zahl von 0 bis 130, mit 1 ≤ x+y+z ≤ 130, und
q ganze Zahl von 1 bis 1 * 10¹⁵
bedeuten.

10. Verwendung eines funktionalisierten Partikels gemäß Anspruch 9 zur Trennung von Stoffgemischen.

## Claims

1. A process for separating at least one first material selected from the group consisting of sulfidic ores, oxidic and/or carbonate-comprising ores and mixtures thereof or noble metals and their compounds, from a mixture comprising this at least one first material and at least one second material, which comprises the following steps:
(A) contacting of the mixture comprising the at least one first material and at least one second material with at least one selective hydrophobicizing agent in the presence of a suspension medium so that an adduct is formed from the at least one hydrophobicizing agent and the at least one first material but not with the at least one second material,
(B) contacting of the adduct from step (A) with at least one magnetic particle which is functionalized on the surface with at least one polymeric compound having a transition temperature LCST (lower critical solution temperature) at a temperature at which the polymeric compound has hydrophobic character so that the adduct from step (A) and the at least one functionalized magnetic particle agglomerate,
(C) optionally addition of further suspension medium to the mixture obtained in step (B),
(D) separation of the agglomerate present in the suspension from step (B) or (C) from the suspension by application of a magnetic field,
(E) dissociation of the agglomerate separated off in step (D) by setting of a temperature at which the polymeric compound has hydrophilic character in order to obtain the at least one first material.

2. The process according to claim 1, wherein the at least one polymeric compound is selected from the group consisting of polyvinyl ethers, poly-N-alkylacrylamides, poly-N-vinylcaprolactams, copolymers based on alkylene oxides and mixtures thereof.

3. The process according to claim 1 or 2, wherein the at least one polymeric compound is a compound of the general formula (III)
F-[(EO)ₓ-(PO)_{y}-(BuO)_{z}]-B (III)
where
F is a functional group which binds selectively to the at least one magnetic particle,
B is an alkyl radical having from 1 to 6 carbon atoms,
EO is ethylene oxide,
PO is propylene oxide,
BuO is butylene oxide,
x is an integer or fraction from 0 to 130,
y is an integer or fraction from 0 to 130, and
z is an integer or fraction from 0 to 130,
where 1 ≤ x+y+z ≤ 130.

4. The process according to any of claims 1 to 3, wherein the at least one second material is selected from the group consisting of oxidic metal compounds, hydroxidic metal compounds and mixtures thereof.

5. The process according to any of claims 1 to 4, wherein the at least one magnetic particle is selected from the group consisting of magnetic metals, ferromagnetic alloys of magnetic metals, magnetic iron oxides, cubic ferrites of the general formula (II)
M²⁺ₓFe²⁺₁₋ₓFe³⁺₂O₄ (II)
where
M is selected from among Co, Ni, Mn, Zn and mixtures thereof and
x ≤ 1,
hexagonal ferrites and mixtures thereof.

6. The process according to any of claims 1 to 5, wherein the LCST of the polymeric compound used is from -10 to 100°C.

7. The process according to any of claims 1 to 6, wherein step (B) is carried out at a temperature which is greater than the LCST of the polymeric compound and lower than the boiling point of the suspension medium used.

8. The process according to any of claims 1 to 7, wherein step (E) is carried out at a temperature which is above the melting point of the suspension medium used and below the LCST of the polymeric compound.

9. A functionalized particle of the general formula (VI)
P-{F-[ (EO)ₓ-(PO)_{y}-(BuO)_{z}]-B}_{q} (VI),
where
P is a particle comprising at least one metal or semimetal,
F is a functional group,
B is an alkyl radical having from 1 to 6 carbon atoms,
EO is ethylene oxide,
PO is propylene oxide,
BuO is butylene oxide,
x is an integer or fraction from 0 to 130,
y is an integer or fraction from 0 to 130,
z is an integer or fraction from 0 to 130, where 1 ≤ x+y+z ≤ 130, and
q is an integer from 1 to 1 * 10¹⁵.

10. The use of a functionalized particle according to claim 9 for the separation of mixtures of materials.

## Revendications

1. Procédé de séparation d'au moins une première substance choisie dans le groupe constitué par les minerais sulfurés, les minerais oxydiques et/ou carbonatés et leurs mélanges ou les métaux nobles et leurs composés, d'un mélange contenant cette ou ces premières substances et au moins une seconde substance, comprenant les étapes suivantes :
(A) la mise en contact du mélange contenant la ou les premières substances et au moins une seconde substance avec au moins un agent d'hydrophobation sélectif en présence d'un agent de suspension, de manière à ce qu'un adduit se forme à partir du ou des agents d'hydrophobation et de la ou des premières substances, mais toutefois pas avec la ou les secondes substances,
(B) la mise en contact de l'adduit de l'étape (A) avec au moins une particule magnétique, qui est fonctionnalisée sur la surface avec au moins un composé polymère, qui présente une température de transition LCST (Lower Critical Solution Temperature) à une température à laquelle le composé polymère présente un caractère hydrophobe, de manière à ce que l'adduit de l'étape (A) et la ou les particules magnétiques fonctionnalisées s'agglomèrent,
(C) éventuellement l'ajout d'un agent de suspension supplémentaire au mélange obtenu à l'étape (B),
(D) la séparation de l'agglomérat présent dans la suspension de l'étape (B) ou (C) par application d'un champ magnétique,
(E) le clivage de l'agglomérat séparé à l'étape (D) par ajustement d'une température à laquelle le composé polymère présente un caractère hydrophile, afin d'obtenir la ou les premières substances.

2. Procédé selon la revendication 1, **caractérisé en ce que** le ou les composés polymères sont choisis dans le groupe constitué par les éthers de polyvinyle, les poly-N-alkyl-acrylamides, les poly-N-vinyl-caprolactames, les copolymères à base d'oxydes d'alkylène et leurs mélanges.

3. Procédé selon la revendication 1 ou 2, **caractérisé en ce que** le ou les composés polymères sont un composé de formule générale (III)
F-[(EO)ₓ-(PO)_{y}-(BuO)_{z}]-B (III)
dans laquelle
F signifie un groupe fonctionnel qui se lie sélectivement à la ou les particules magnétiques,
B signifie un radical alkyle de 1 à 6 atomes de carbone,
EO signifie oxyde d'éthylène,
PO signifie oxyde de propylène,
BuO signifie oxyde de butylène,
x signifie un nombre entier ou fractionnaire de 0 à 130,
y signifie un nombre entier ou fractionnaire de 0 à 130, et
z signifie un nombre entier ou fractionnaire de 0 à 130,
avec 1 ≤ x+y+z ≤ 130.

4. Procédé selon l'une quelconque des revendications 1 à 3, **caractérisé en ce que** la ou les secondes substances sont choisies dans le groupe constitué par les composés oxydiques de métaux, les composés hydroxydiques de métaux et leurs mélanges.

5. Procédé selon l'une quelconque des revendications 1 à 4, **caractérisé en ce que** la ou les particules magnétiques sont choisies dans le groupe constitué par les métaux magnétiques, les alliages ferromagnétiques de métaux magnétiques, les oxydes de fer magnétiques, les ferrites cubiques de formule générale (II)
M²⁺ₓFe²⁺₁₋ₓFe³⁺₂O₄ (II)
dans laquelle
M est choisi parmi Co, Ni, Mn, Zn et leurs mélanges et
x ≤ 1,
les ferrites hexagonales et leurs mélanges.

6. Procédé selon l'une quelconque des revendications 1 à 5, **caractérisé en ce que** la LCST du composé polymère utilisé est de -10 à 100 °C.

7. Procédé selon l'une quelconque des revendications 1 à 6, **caractérisé en ce que** l'étape (B) est réalisée à une température qui est supérieure à la LCST du composé polymère et inférieure au point d'ébullition de l'agent de suspension utilisé.

8. Procédé selon l'une quelconque des revendications 1 à 7, **caractérisé en ce que** l'étape (E) est réalisée à une température qui est supérieure à la température de fusion de l'agent de suspension utilisé et inférieure à la LCST du composé polymère.

9. Particules fonctionnalisées de formule générale (VI)
P-{F-[(EO)ₓ-(PO)_{y}-(BuO)_{z}]-B}_{q} (VI)
dans laquelle
P signifie une particule contenant au moins un métal ou semi-métal,
F signifie un groupe fonctionnel,
B signifie un radical alkyle de 1 à 6 atomes de carbone,
EO signifie oxyde d'éthylène,
PO signifie oxyde de propylène,
BuO signifie oxyde de butylène,
x signifie un nombre entier ou fractionnaire de 0 à 130,
y signifie un nombre entier ou fractionnaire de 0 à 130,
z signifie un nombre entier ou fractionnaire de 0 à130, avec 1 ≤ x+y+z ≤ 130, et
q signifie un nombre entier de 1 à 1*10¹⁵.

10. Utilisation d'une particule fonctionnalisée selon la revendication 9 pour la séparation de mélanges.
